# DEMANDE DE BREVET EUROPEEN

(11) **EP 2 090 666 A1**
(43) Date de publication de la demande: **19.08.2009**
(21) Numéro de dépôt: 08392012.4
(22) Date de dépôt: 20.10.2008
(51) Int. Cl.: C21C 7/00

(54) **Procédé de modification de la phase graphitique de la fonte de la forme lamellaire à la forme sphéroïdale ou vermiculare à travers un monphylle animé**

(30) Priorité: 05.12.2007 MC 2543
(71) Demandeur: Cattaneo, Luca, 98000 Monaco (MC)
(72) Inventeur: Cattaneo, Luca, 98000 Monaco (MC)

(57) **Abrégé**

L'objet de la présente invention est un procédé de modification de la phase graphitique des fontes de forme lamellaire à celles de forme sphéroïdale ou vermiculaire ou à structure mixte à travers un seul monophylle animé qui apporte en même temps à la fonte fondue les éléments qui modifient et ceux qui inoculent , en dépassant de telle façon les pratiques actuelles qui supposent d'utiliser au moins deux différents fils animés: l'un pour modifier le graphite, le second pour inoculer la matrice de la fonte traitée.

Une nouveauté du procédé est encore l'emploi d'inserts au titane ou d'autres éléments anticompactables de la graphite, placés dans le moule à fondre afin que la fonte liquide, même si sphéroïdale, en absorbant les éléments des inserts, encourage la dégradation des sphéroïdes jusqu'à la forme vermiculaire, en améliorant ainsi la conductibilité thermique des pieces produits.

## Description

La forme de la phase graphitique dans les fontes grises motive la classification de ces ferroalliages en trois typologies: fontes lamellaires, fontes vermiculaires ou à graphite compact et les fontes sphéroïdales.

La modification progressive des lamelles de graphite de la fonte de départ jusqu'à la forme sphéroïdale dite aussi nodulaire, s'appuie à des traitements avec le magnésium, plus ou moins avec les terres rares qui sont complémentaires, sous forme d'alliages au nickel ou au fer - silicium.

La réactivité de ces alliages, malgré les différentes méthodologies poursuivies jusqu'à aujourd'hui, comporte de remarquables inconvénients soit opératifs soit du milieu ambiant, qui justifient la recherche constante d'y trouver une solution.

Après le procédé «in mold», c'est-à-dire de rendre la forme sphéroïdale dans le moule, de grand intérêt dans le domaine des productions de grande série, on a atteint un avancement plus flexible et contrôlable avec l'emploi de «fil animé», ainsi défini en tant que les alliages réactifs, opportunément moulus, sont enveloppés dans une gaine métallique filiforme et continue, à la fois enroulée dans une bobine et additionnée au bain de fonte, en quantité dosée, à travers une machine pouss-fil.

La pratique actuelle prévoit l'emploi de deux fils: l'un pour apporter le magnésium et transformer les lamelles de graphite en sphéroïdes et successivement un second fil pour post inoculer la masse métallique traitée.

Pour les considérations susdites, l'objet de la présente invention est un procédé qui caractérise le fait que l'action de rendre sphéroïdal la graphite ainsi que la post inoculation de la fonte ont lieu en recourant à un seul fil animé qui apporte au bain, non seulement le magnésium ou d'autres éléments ou un ensemble d'éléments capable de modifier la graphite, mais aussi, une teneur pondérée d'alliages des terres rares et au moins un élément du groupe des alcalins terreux, avec ou sans la présence de dérivés du lanthane ou du titane, où leurs seules réactivités ou solubilité, assurent une progressive et complète action de rendre sphéroïdal la phase graphitique présente dans la fonte traitée, ainsi qu'une post inoculation appropriée.

En dosant dans des rapports pondéraux opportuns, les constituants indiqués ci-dessus, l'entité et la progressivité de l'évolution structurale du graphite peut être facilement pilotée, et si au cas même bloquée à un état intermédiaire de la transformation lamellaire-sphéroïdale, parvenant à des structures «vermiculaires» ou «compactes» ou bien mixtes «vermiculaires-sphéroïdales» de particulier intérêt pour leur conductibilité thermique.

Généralement le rôle et la typologie de l'alliage de magnésium sont importants. La proportionnalité inverse entre la teneur de magnésium de l'alliage et son rendement en termes de «magnésium résidu» est connue. Contrairement aux versions actuelles de fils animés produits avec des alliages à haut contenu de magnésium, nos formulations prévoient des constitutions opposées en exploitant le cérium et d'autres lanthanides présents dans le mischmetal (MM) et des alliages à bas magnésium du type:

| | | |
|---|---|---|
| Mg = 3,5-4,0% | Al = 0,7-0,8% | Ce-MM = 2,5-3,0% |
| Ca = 0,9-1,0% | Si = 45,0-47,0% | Fe = pour arriver à 100% |

tandis que la fraction des éléments post inoculant peut prévoir la coprésence de bismuth comme multiplicateur de la densité numérique des sphéroïdes, comme on peut voir par *FIG. 1a* sans Bi et *FIG*. *1b* avec Bi.

Le magnésium est certainement l'élément plus réactif, avec la plus grande tension de vapeur, paramètre qui conditionne la permanence dans le temps d'une teneur optimale de «magnésium résidu». Toutefois la presence du Ce-MM assure aux sphéroïdes un prolongement de leur stabilité qui s'adaptent aux temps opératifs.

Devant assurer une structure rigoureusement vermiculaire, et donc sans sphéroïdes, la possibilité de bloquer l'avancement de l'évolution graphitique comme nous l'avons indiqué précédemment, impose un dosage rigoureux du fil animé, pour assurer avec certitude des apports constants, et par conséquent prévenir des excès qui porteraient à des franchissements de la modification vers la zone sphéroïdal.

Face à une telle exigence, on a confirmé qu'il est plus facile de recourir à un fil animé dont l'alliage au magnésium prévoit la présence du titane, c'est-à-dire du type:

| | | |
|---|---|---|
| Mg = 3,5-4,0% | Al = 0,7-0,8% | Ce-MM = 2,5-3,0% |
| Ca = 0,9-1,0% | Si = 45-47% | Ti = 7,0-8,0% |
| Fe = pour arriver à 100% | | |

composition que les expériences précédentes ont suggérée et où la post inoculation s'effectuait avec l'alliage suivant:

| | | |
|---|---|---|
| Al = 0,8-1,0% | Ca = 1,5-2,0% | Si = 60-65% |
| Ti = 9,0-11,0% | Fe = pour arriver à 100% | |

Notre cycle de fusion se compose d'un four rotatif à combustion méthane+oxygène ayant une capacité de six tonnes qui alimente un four électrique qui prévoit dix tonnes où la fonte liquide est surchauffée a 1600°C environ. Ce dernier, à son tour alimente une poche de coulée à traitement de laquelle, après le traitement sphéroïdal avec les deux fils animés, on prélève et versé la fonte dans les moules en terres synthétiques à vert.

La presque totalité de la production est constituée d'etampes en fonte pour vaisselle, bouteilles normales et grosses bouteilles en verre, parmi lesquels les pieces ne manquent pas et dont leur géométrie, pour équilibrer la solidification et prévenir les défauts au cours du refroidissement, demandent le positionnement de coquilles qui refroidissent dans la même forme de coulée.

Une plus grande exploitation de la potentialité d'absorbement de la ligne de coulée, c'est-à-dire la possibilité d'augmenter la production, trouvait une première raison de ralentissement non seulement dans les temps demandés par le traitement de rendre la forme de la phase graphitique sphéroïdale et la post inoculation successif, mais aussi de considérer les temps morts qui existent pour le rechange des bobines épuisées vue la différence de leur quantité d'emploi. D'ici l'idée de poursuivre une accélération opérative en contractant le temps de la sphéroïdisation grâce à un monophylle animé où sa constitution, opportunément graduée dans sa réactivité et dans son action spécifique des différents apports, permette d'obtenir la forme sphéroïdale du graphite ainsi que la post inoculation de la fonte traitée. Après tout, une telle simultanéité de l'adjonction et la gradualité de l'avancement correctif, ne s'éloigne pas trop de l'usage opératif des processus traditionnels «tundish-cover» où, comme on le sait, tous les correctifs sont placés dans la poche de coulée, même en les additionnant selon un ordre déterminé.

L'entité numérique et l'équivalence analytique des pieces de notre production ont depuis toujours permis la possibilité de programmer des campagnes productives homogènes de longue durée, jusqu'à occuper dans la plupart des cas, deux ou trois semaines de travail, et cela a certainement facilité la mise au point non seulement des termes analytiques et applicatifs du monophylle, mais aussi de la pratique opérative à suivre face à la nécessité d'éventuelles interventions extemporanées mais urgentes comme, par exemple, l'introduction de productions limitées de structures vermiculaires ou mixtes pendant qu'une campagne de moulage avec fonte à matrice sphéroïdale est en cours. En résumé, le passage d'une structure du type comme à la *FIG*. *2* (sphéroïdale) à une autre avec prevalence vermiculaire comme à la *FIG. 3**.*

En négligeant toute considération concernant les difficultés liées aux éventuelles nécessités d'abattre la teneur en carbone, nous avons atteint le but à travers l'originale introduction dans la forme en terre synthétique à vert, le long des canaux de distribution du liquide d'un ou plusieurs insert d'alliage au silicium-titane et plus généralment un alliage qui compacte comme indiqué à la *FIG.* 4 *où «a»* représente l'insert et «b» le canal de coulée. Dans le trajet bâton de coulée-canaux de distribution-moulage, comme indiqué à la *FIG.* 5 où *«a»* est le canal, *«b»* l'insert et *«c»* est le piece, la fonte effleure l'insert en absorbant le titane, ou un autre agent qui compacte, en mesure suffisante pour dégrader les sphéroïdes comme indiqué par la *FIG. 6a* correspondant a la surface de la piece et *FIG. 6b* correspondant a la zone centrale de la piece.

En informant sur le rôle du «magnésium résidu» avec l'élevée tension de vapeur du magnésium élémentaire, caractéristique qui motive la rapide dégradation temporelle du «résidu» en question, nous avons quantifié, dans les marges de nos conditions opératives moyennes, une perte de 0,0045-0,0039% Mg/minute d'attente, valeur lisible comme un agrandissement du champ utile imputable à l'absorption du titane, ou de métaux qui compacte des inserts.

L'opportunité de sa considération pour ce qui concerne les temps opératifs est évidente, surtout comme raison pour contribuer à la dégradation des sphéroïdes sans encourir, par exemple, en teneurs de titane excessives, circonstance qui pourrait exalter la promotion de carbures et d'azotures du titane même, où sa dureté peut conditionner une finition mécanique facile du piece.

L'inoculation, en ligne générale, se prête à de différentes alternatives, qui ne diffèrent pas trop des alternatives classiques, et qui vont du fer-silicium à un ensemble de ferroalliages, plus ou moins sophistiquées et où leurs synergies amplifient et intensifient l'efficacité de l'inoculation. En suivant ces possibles complémentarités, recourant à un mélange de baryum et de lanthane, les deux comme ferroalliages au silicium opportunément moulés, et dans le rapport pondéral d'un tiers de baryum et de deux tiers environ de lanthane, à l'amélioration de l'état micrographique nous avons en même temps consolidé des avantages marqués dans le degré de finissage des moulages.

A conclusion de la recherche nous avons opté pour un monophylle de 9 mm de diamètre et un contenu de 180gr/mètre d'alliages actifs, c'est-à-dire 140gr/mètre environ d'alliage à bas magnésium plus 40gr/mètre de mélange inoculant au baryum-lanthane. Le calcul stoechiométrique correspondant amène aux valeurs suivantes:

| | | |
|---|---|---|
| Mg = 5,18% | Ca= 1,33% | Al = 1,80% |
| MM = 2,85% | La = 5,75% | Fe = pour arriver à 100% |
| Si = 84,25% | Ba = 1,35% | |

Ensemble qui confirme un bon équilibre entre les sphéroïdaux (Mg+MM) et les inoculant (Ca-Ba-La), et son extension à toute notre production a permis le contrôle complet des vapeurs et des fumées qui en dérivent du traitement; une réduction de la déviation des marges du standard qualitatif; une réduction sensible de la perte de température et de la formation de crasses.

## Revendications

1. Procédé de modification structurale de la phase graphitique des fontes de la forme lamellaire à la forme sphéroïdale ou vermiculaire à travers un monophylle animé qui apporte en même temps au bain de fonte liquide les agents sphéroïdaux ou vermiculaires, ainsi que les agents à action inoculante.

2. Procédé d'où la revendication précédente **caractérisée** du fait que la modification du graphite de la forme sphéroïdale à la forme vermiculaire arrive en mesure partielle ou totale, comme conséquence de l'absorption de la part de la fonte liquide de titane, ou autre élément à action compactable, d'un ou de plusieurs inserts d'alliage, de toutes façons formé ou constitué, positionnés dans le canal de coulée ou d'autres points du moule que la fonte liquide effleure.

3. Procédé selon les revendications précédentes où l'insert est substitué, et quand même positionné dans le système de coulée, par des agents vermiculaires granulés ou broyè.

4. Procédé selon toutes les revendications précédentes où soit l'action modifiante du graphite que l'efficacité de l'inoculation sont renforcées par la présence non seulement de lanthane, et/ou baryum et/ou calcium mais aussi de lanthanides en général.

5. La fonte et les pieces obtenus selon une ou plusieurs des revendications décrites.
